# EUROPÄISCHE PATENTSCHRIFT

(11) **EP 2 603 337 B1**
(45) Veröffentlichungstag und Bekanntmachung des Hinweises auf die Patenterteilung: **10.10.2018**
(21) Anmeldenummer: 11741174.4
(22) Anmeldetag: 28.07.2011
(51) Int. Cl.: B22D 11/06, B21B 1/46, B21B 37/24

(54) **VERFAHREN ZUM HERSTELLEN VON WALZGUT MITTELS EINER GIESSWALZVERBUNDANLAGE, STEUER- UND/ODER REGELEINRICHTUNG FÜR EINE GIESSWALZVERBUNDANLAGE UND GIESSWALZVERBUNDANLAGE**
METHOD FOR PRODUCING ROLLING STOCK BY MEANS OF A COMBINED CONTINUOUS CASTING AND ROLLING SYSTEM, CONTROL DEVICE FOR A COMBINED CONTINUOUS CASTING AND ROLLING SYSTEM, AND COMBINED CONTINUOUS CASTING AND ROLLING SYSTEM
PROCÉDÉ DE PRODUCTION DE LAMINÉS À L'AIDE D'UNE INSTALLATION COMBINÉE DE LAMINAGE DIRECT, DISPOSITIF DE COMMANDE ET/OU DE RÉGULATION POUR UNE INSTALLATION COMBINÉE DE LAMINAGE DIRECT, ET INSTALLATION COMBINÉE DE LAMINAGE DIRECT

(30) Priorität: 13.08.2010 EP 10172748
(43) Veröffentlichungstag der Anmeldung: 19.06.2013
(73) Patentinhaber: Siemens Aktiengesellschaft, 80333 München (DE)
(72) Erfinder: WINTER, Günther, 91077 Neunkirchen/Brand (DE)
(86) Internationale Anmeldenummer: PCT/EP2011/062963
(87) Internationale Veröffentlichungsnummer: WO 2012/019917

(56) Entgegenhaltungen:
- EP-A2- 1 044 734
- WO-A1-00/21695
- DE-A1- 19 840 898
- JP-A- 63 040 604
- US-A- 4 248 072
- US-A1- 2009 139 290
- US-A1- 2010 000 705
- HACHMANN B ET AL: "WALZEN BELASTUNGSOPTIMIERTER LAENGSPROFILE", UMFORMTECHNIK. AACHENER STAHLCOLLOQUIUM, XX, XX, 1. Januar 1992 (1992-01-01), Seiten 4.2.01-4.2.06, XP000856454,
- SCHWARZ N ET AL: "FLEXIBEL GEWALZTE BLECH FUER BELASTUNGSANGEPASSTE WERKSTUECKE", WERKSTATT UND BETRIEB, CARL HANSER VERLAG GMBH & CO. KG, DE, Bd. 131, Nr. 5, 1. Mai 1998 (1998-05-01), Seiten 424-427, XP000776752, ISSN: 0043-2792
- KOPP R ET AL: "BELASTUNGSANGEPASSTE BLECHE DURCH FLEXIBLES WALZEN", VDI Z, SPRINGER VDI VERLAG, DE, Nr. SPECIAL ISSUE, 1. Oktober 1998 (1998-10-01), Seiten 50/51-53, XP000827017, ISSN: 0042-1766
- HAUGER A: "KOSTENGUENSTIGES VERFAHREN DURCH FLEXIBLES WALZEN BELASTUNGSGERECHT ERZEUGTE BLECHDICKENPROFILE", FERTIGUNG, VERLAG MODERNE INDUSTRIE,LANDSBERG, DE, Bd. 23, Nr. 10, 1. Oktober 1995 (1995-10-01), Seiten 40-42, XP001040097, ISSN: 0936-8760
- R. KOPP: "Some current development trends in metal-forming technology", JOURNAL OF MATERIALS PROCESSING TECHNOLOGY, Nr. 60, 1996, Seiten 1-9, XP002614825,

## Beschreibung

Die Erfindung betrifft ein Verfahren zum Herstellen von in seiner Längsrichtung dickenprofiliertem Metallband mittels einer Gießwalzverbundanlage, umfassend eine Gießeinrichtung zum Vergießen von Metall zu Walzgut und eine wenigstens ein Walzgerüst umfassende Walzstraße zur Warmumformung des Metalls, wobei die Gießwalzverbundanlage derart betrieben wird, dass sich das Walzgut zwischen der Gießeinrichtung und der Walzstraße durchgehend erstreckt, wobei der Walzstraße kontinuierlich Walzgut zugeführt wird, wobei der Walzstraße ein Soll-Dickenverlauf vorgegeben wird, gemäß welcher die Walzstraße das Walzgut walzt.

Die Erfindung betrifft das technische Gebiet des Walzens von Walzgut, insbesondere von Metallband, insbesondere von sogenannten "Tailored Blanks", d.h. Walzgut mit gewünschtem Dickenprofil in Längsrichtung des Walzgutes. Wenn das Walzgut ein Metallband ist, wird ein derartiges Metallband auch als längsprofiliertes Metallband bezeichnet. Der zugehörige Prozess ist auch als flexibles Walzen bekannt. Flexibles Walzen wird aus verschiedenen unten erläuterten Gründen heute nur im Kaltwalzbereich eingesetzt. Die mit diesen Verfahren hergestellten Produkte werden bspw. im Automobilbau eingesetzt, um die Sicherheit der Fahrzeuginsassen bei gleichzeitig möglichst geringem Gewicht des Automobils zu erhöhen.

Aus der Offenlegungsschrift DE10041280A1 ist ein Verfahren zum flexiblen Kaltwalzen von Metallband bekannt.

Aus der WO 00/13820 ist ein Verfahren zum Herstellen von Metallbändern mittels eines Warmwalzverfahrens bekannt, deren Dicke sich stetig in Längsrichtung ändern. Diese variable Dicke wird mittels eines variablen Gießrollenspalts sowie der Kühlung der Gießrollen eingestellt. Nachteil dieser Lösung ist es, dass Dickeneinstellungen mittels der Gießrollen ungenau und schwer steuerbar sind. Ferner sind nur bestimmte Dickenverläufe herstellbar. Hierdurch ist die Flexibilität der Anlage eingeschränkt.

Mit konventionellen Warmwalzstraßen findet heute keine Herstellung von "tailored blanks" statt. Denn die erreichbaren minimalen Warmband-Dicken liegen in der Regel im Bereich von 1,2 bis 1,5 Millimeter, was für tailored blanks, welche häufig minimale Dicken von 0,6 mm benötigen, nicht ausreichend ist. Daher kann der erforderliche Dickenbereich mittels herkömmlicher Warmwalzstraßen für tailored blanks nur unzureichend abgedeckt werden.

Die US 2009/0139290 A1 offenbart eine Gieß-Walz-Verbundanlage umfassend eine Gießanlage und eine Warmwalzanlage zur Herstellung eines Metallbands in einer bestimmten Solldicke. Ein Verfahren zur Herstellung eines Metallbands, das bestimmungsgemäß in Längsrichtung auf mindestens zwei unterschiedliche Soll-Dicken gewalzt wird, ist der D1 nicht zu entnehmen. Ferner ist der D1 nicht zu entnehmen, dass ein Vergießen des Metalls (mittels der Gießanlage) mit einem Dickenprofil in Längsrichtung erfolgt, sodass das Walzgut bereits bei Einlaufen in die Walzstraße variierende Dicken in Längsrichtung aufweist, wobei dieses von der Gießeinrichtung erzeugte Dickenvorprofil anschließend von dem wenigstens einen Walzgerüst der Walzstraße derart überwalzt wird, dass das Soll-Dickenprofil in Längsrichtung erhalten wird.

Die WO 00/21695 A1 beschreibt ein Verfahren zur Herstellung eines Metallbands mit Bereichen unterschiedlicher Dicke. Dabei wird einem Walzgerüst ein gleichmäßig dickes Metallband zugeführt, das in Richtung seiner Bandlängsrichtung unterschiedlich temperierte Bereiche aufweist, um beim Walzen ein Band mit in Längsrichtung unterschiedlich dicken Bereichen herzustellen. Die D2 zeigt also gar kein Verfahren zum Herstellen eines in seiner Längsrichtung dickenprofilierten Metallbands mittels einer Gießwalzverbundanlage.

Aufgabe der vorliegenden Erfindung ist es, ein Verfahren bereitzustellen, mittels welchem längsprofiliertes Walzgut deutlich günstiger hergestellt werden kann als mit herkömmlichen Prozessen.

Der verfahrensmäßige Teil wird gelöst durch ein Verfahren zum Herstellen von in seiner Längsrichtung dickenprofiliertem Metallband, mittels einer Gießwalzverbundanlage, umfassend eine Gießeinrichtung zum Vergießen von Metall zu Walzgut und eine wenigstens ein Walzgerüst umfassende Walzstraße zur Warmumformung des Walzgutes, wobei die Gießwalzverbundanlage derart betrieben wird, dass sich das Walzgut zwischen der Gießeinrichtung und der Walzstraße durchgehend erstreckt, wobei der Walzstraße kontinuierlich Walzgut zugeführt wird, wobei der Walzstraße ein Soll-Dicken-verlauf vorgegeben wird, gemäß welchem die Walzstraße das Walzgut walzt, wobei der Soll-Dickenverlauf wenigstens zwei unterschiedliche Soll-Dicken für unterschiedliche Abschnitte in Längsrichtung des dickenprofilierten Metallbands aufweist, und dass der Soll-Dickenverlauf derart ausgebildet ist, dass die erste und/oder die zweite Soll-Dicke wenigstens zweimal eingestellt wird, wobei die Gießwalzverbundanlage weiterhin derart betrieben wird, dass eine Einlaufgeschwindigkeit des Walzgutes in das Walzgerüst kleiner als 7 Meter/Sekunde, insbesondere kleiner als 5 Meter/Sekunde, eingestellt ist.

Ein Vergießen des Metalls erfolgt mit einem Dickenprofil in Längsrichtung, so dass das Walzgut bereits bei Einlaufen in die Walzstraße variierende Dicken in Längsrichtung aufweist, wobei dieses von der Gießeinrichtung erzeugte Dickenvorprofil anschließend von dem wenigstens einen Walzgerüst der Walzstraße derart überwalzt wird, dass das Soll-Dickenprofil in Längsrichtung erhalten wird.

Unter Walzgut wird hierbei insbesondere ein Metallband verstanden, das Walzgut kann jedoch alternativ ein Langprodukt wie z.B. Draht, Stabstahl oder Profile aus Stahl oder aus einem Nichteisenmetall wie Aluminium oder Magnesium sein. Die Begriffe "Metallband" und "Warmband" werden weiter im Text als Synonyme für "Walzgut" verwendet, so dass der Gegenstand der Erfindung nicht nur auf bandförmige Produkte eingeschränkt ist.

Die Verwendung einer Gießwalzverbundanlage, deren Aggregate durch das einteilig ausgebildete Walzgut gekoppelt sind, erlaubt eine Herstellung von längsprofiliertem Warmband bereits beim Warmwalzen. Denn aufgrund des Gießwalzverbunds wird in der Regel die Geschwindigkeit des Bandes am Ausgang der Warmwalzstraße wesentlich durch die Gießgeschwindigkeit und die mittels der Anlage vorgenommene Dickenabnahme bestimmt. Aufgrund dieser Kopplung werden in der Walzstraße maximale Bandgeschwindigkeiten erreicht, welche signifikant unterhalb der üblichen Bandgeschwindigkeiten von 10 bis 20 Meter/Sekunde bei herkömmlichen, nicht im gekoppelten Betrieb arbeitenden Warmwalzwerken liegen.

Darüber hinaus ist insbesondere beim Dünnbandgießen oder Dünnbrammengießen der für "tailored blanks" erforderliche Dickenbereich gut abdeckbar.

Als Gießeinrichtungen können beliebige Gießwalzverbundanlagen geeignete Gießeinrichtungen verwendet werden.

Somit wird es möglich, mittels eines Walzgerüsts ein Längsprofil in das Warmband in wirtschaftlicher Weise einzubringen.
Dadurch kann ein flexibler Kaltwalzschritt vollumfänglich entfallen. Damit kann ein gesamter Anlagenteil, nämlich das Kaltwalzwerk zur Herstellung von längsprofiliertem Walzgut, entfallen. Dies führt zu erheblichen Einsparungen bei Investitionskosten und Betriebskosten.

Als Dickenverlauf in Längsrichtung können beliebige Dickenverläufe vorgegeben werden, je nachdem was von den Abnehmern des hergestellten Produkts gewünscht wird. Insbesondere periodische Dickenprofile in Längsrichtung sind auf diese Weise sehr effizient herstellbar.

In einer vorteilhaften Ausführungsform des Verfahrens werden zusätzlich zu den wenigstens zwei unterschiedlichen Soll-Dicken zugehörige Soll-Walzkräfte und/oder Soll-Walzspaltöffnungen vorgegeben. Hierdurch wird die Genauigkeit für die Herstellung eines längsprofilierten Walzgutes weiter erhöht.

In einer bevorzugten Ausgestaltung umfasst der Dickenverlauf sich wiederholende, insbesondere sich periodisch wiederholende, Dickenänderungen in Längsrichtung des dickenprofilierten Metallbands. Hierdurch können effektiv große Stückzahlen an in Längsrichtung profilierten Metallblechen erzeugt werden, welche bspw. nach dem Walzen direkt aus dem Walzgut geschnitten werden.

In einer bevorzugten Ausgestaltung des erfindungsgemäßen Verfahrens ist zwischen der Gießeinrichtung und der Walzstraße ein Bandspeicher, insbesondere eine Bandschlinge, vorhanden, mit welchem durch den vorgegebenen Dickenverlauf verursachte Massenflussschwankungen in der Gießwalzverbundanlage ausgeglichen werden. Dies ist besonderes einfach und effektiv bei Dünnbandgießwalzverbundanlagen möglich. Denn aufgrund des geringen Durchmessers des gegossenen Metallbands beim Dünnbandgießen weist das gegossene Band bereits eine ausreichende Verformbarkeit auf, welche es erlaubt, dass sich zwischen Walzgerüst und Gießeinrichtung bspw. eine durch die Schwerkraft bedingte Bandschlinge ausbildet. Diese ist als Bandspeicher zwischen Gießeinrichtung und Walzstraße nutzbar. Ein Bandspeicher ist deshalb sehr vorteilhaft, da die Massenflussschwankungen in der Gießwalzanlage, insbesondere in der Walzstraße, - verursacht durch die Dickenänderungen in Längsrichtung des Metallbands - hierdurch kompensiert werden können. Dies wiederum erlaubt es, bspw. Bandrisse zu vermeiden.

Für den Bandspeicher kann insbesondere als Bandspeichervorrichtung ausgebildet sein, welche derart betrieben wird, dass durch den vorgegebenen Dickenverlauf verursachte Massenflussschwankungen in der Gießwalzverbundanlage ausgeglichen werden.

In einer weiteren vorteilhaften Variante der Erfindung wird die Gießeinrichtung derart betrieben, dass mittels der Gießeinrichtung ein vorgegebener, mit dem Soll-Dickenverlauf abgestimmter Ist-Dickenverlauf des Walzgutes hergestellt wird, welchen das Walzgut vor Eintreten in die Walzstraße aufweist. Hierdurch wird das wenigstens eine Walzgerüst bei der Längsprofilierung des Walzgutes durch die Gießeinrichtung unterstützt. Insbesondere lassen sich hierdurch hohe Walzkräfte vermeiden und unerwünschte Verarbeitungsgeschwindigkeitsabweichungen zwischen Gießeinrichtung und Walzstraße reduzieren. Dadurch die entsprechende Aufteilung der Einstellung des Dickenverlaufs an Gießeinrichtung und Walzstraße ist es möglich, dass das Walzgerüst stets derart betrieben wird, dass es bei der Einstellung des Soll-Dickenverlaufs nicht an anlagentechnische Grenzen oder technologische Grenzen stößt. Anlagentechnische Grenzen sind bspw. die Stellposition und/oder Stellgeschwindigkeit der Arbeitswalzen, technologische Grenzen sind bspw. Dickenabnahmen, welche zwar zur Einstellung des Soll-Dickenverlaufs erforderlich wären, aber zu nicht mehr tolerierbaren Abweichungen z.B. bei der Planheit des Walzgutes führen. Dies kann vermieden werden, wenn die Längsprofilierung des Walzgutes zwischen Gießeinrichtung und Walzstraße aufgeteilt wird.

In einer weiteren vorteilhaften Ausführungsform der Erfindung ist der Walzstraße in Massenflussrichtung eine Dickenmesseinrichtung nachgeordnet, mittels welcher die gewalzte Dicke des dickenprofilierten Metallbands erfasst wird, wobei wenigstens ein Stellglied für die Walzstraße in Abhängigkeit von der erfassten Dicke und dem vorgegebenen Dickenverlauf dickenprofilierten Metallbands eingestellt wird. Hierdurch lässt sich ein Vergleich zwischen der gewünschten Soll-Dicke für einen Abschnitt hinter dem Walzgerüst und der tatsächlich vorliegenden Ist-Dicke für diesen Abschnitt anstellen. Ausgehend davon kann eine verbesserte Einstellung der Stellglieder und/oder eine Modelladaption vorgenommen werden, welche für zukünftig zu walzende Abschnitte die tatsächliche Ist-Dicke hinter dem Walzgerüst der gewünschten Soll-Dicke hinter dem Walzgerüst weiter annähert.

Ferner ist es vorteilhaft, dass der Walzstraße in Massenflussrichtung eine Planheitsmesseinrichtung nachgeordnet ist, mittels welcher die Planheit des dickenprofilierten Metallbands erfasst wird, wobei wenigstens ein Stellglied, insbesondere ein Biegezylinder, für die Walzstraße in Abhängigkeit von der erfassten Planheit und eines vorgegebenen Dickenverlaufs eingestellt wird. Hierdurch kann sichergestellt werden, dass einerseits der gewünschte Dickenverlauf eingestellt wird und andererseits die Anforderungen an das Walzgut hinsichtlich Planheit erfüllt werden.

In einer bevorzugten Ausgestaltung des erfindungsgemäßen Verfahrens wird der Dickenverlauf mit einer Walzstraße eingestellt, welche ein Walzgerüst umfasst, welches einen Satz Arbeitswalzen aufweist, die einen Durchmesser kleiner 800 Millimeter, insbesondere 200 Millimeter bis 600 Millimeter aufweisen.

Insbesondere ist es vorteilhaft, dass die Einlaufgeschwindigkeit derart eingestellt und das Walzgerüst derart ausgelegt ist, dass ein Verhältnis einer Einlaufgeschwindigkeit des Walzgutes in das Walzgerüst zu einer maximalen Anstellgeschwindigkeit der Arbeitswalzen des Walzgerüsts zur Dickenbeeinflussung des Walzgutes kleiner als 3500, insbesondere kleiner als 2000, insbesondere zwischen 200 und 1500, ist. Vorzugsweise wird das obige Verhältnis für alle betriebenen Walzgerüste einer Walzstraße eingehalten, sofern die Walzstraße mehr als ein einziges Walzgerüst umfasst. Die Einlaufgeschwindigkeit ist in der Regel mittels der Gießgeschwindigkeit beeinflussbar bzw. steuerbar. Durch die Verwendung der Arbeitwalzen mit einem Durchmesser von weniger als 800mm in Kombination mit dem genannten Verhältnis von Einlaufgeschwindigkeit zu maximaler Anstellgeschwindigkeit des Walzgerüsts können Dickenverläufe einstellt werden, welche im Wesentlichen alle erforderlichen Dickengradienten für die Herstellung von längsprofiliertem Walzgut ermöglichen. Dies erlaubt es nahezu alle von Kundenseite gewünschten Dickenprofile während des Warmwalzens zu realisieren. Insbesondere ist bei Einhaltung des obigen Verhältnisses von Einlaufgeschwindigkeit zu maximaler Anstellgeschwindigkeit eine ausreichende Dynamik für das Walzgerüst zur Bearbeitung des Walzgutes in gewünschter Weise vorhanden. Unter Dickengradient wird die Änderung der Dicke pro Längeneinheit des Walzgutes, d.h. in Längsrichtung des Walzgutes, verstanden. Unter Anstellgeschwindigkeit wird die hydraulische Anstellgeschwindigkeit zur Anstellung der Arbeitswalzen unter Last verstanden.

Besonders vorteilhaft lässt sich das erfindungsgemäße Verfahren einsetzen für Gießwalzanlagen, in welchen eine Zweirollengießeinrichtung oder eine Umlaufbandgießeinrichtung, auch als Direct Strip Casting bezeichnet, zum Einsatz kommt. Denn bei diesen Gießeinrichtungen handelt es sich um Dünnbandgießeinrichtungen. Das von der Gießeinrichtung produzierte Walzgut, insbesondere Metallband, ist in der Regel bereits relativ dünn, insbesondere weist dies eine Dicke auf von weniger als 3 mm. Dieses erlaubt es einerseits Enddicken im Bereich von 0,7 mm und darunter bei gleichzeitig vergleichsweise geringen Einlaufgeschwindigkeiten in die Walzstraße zu produzieren. Insbesondere kommen als Gießeinrichtungen Zweirollengießeinrichtungen in Betracht, bei welchen die zwei Rollen in einer vertikalen Ebene angeordnet sind, d.h. das Metall wird horizontal vergossen. Diese Anlagen können bspw. für Aluminium, Magnesium, Zink usw. eingesetzt werden, d.h. für "weiche" Metalle. Ferner können auch Zweirollengießeinrichtungen verwendet werden, bei welchen die Rollen in einer horizontalen Ebene angeordnet sind, d.h. das Metall wird vertikal vergossen. Dies ist z.B. üblich für Carbon-Stähle und andere Stähle.

Es kann eine Steuer- und/oder Regeleinrichtung für eine Gießwalzverbundanlage zum Herstellen von in Längsrichtung dickenprofiliertem Walzgut bereitgestellt werden, mit einem maschinenlesbaren Programmcode, welcher Steuerbefehle umfasst, welche die Steuer- und/oder Regeleinrichtung zur Durchführung des Verfahrens nach einem der Ansprüche 1 bis 11 veranlassen. Insbesondere kann die Steuer- und/oder Regeleinrichtung eine Mehrzahl an Modulen umfassen, welche dazu ausgebildet sind, die einzelnen Verfahrensschritte der Ausführungsformen des erfindungsgemäßen Verfahrens maschinenlesbar für die Steuer- und/oder Regeleinrichtung zu implementieren, so dass diese durch die Steuer- und/oder Regeleinrichtung veranlasst werden können.

Ferner kann eine Gießwalzverbundlage zum Herstellen von in seiner Längsrichtung dickenprofiliertem Walzgut bereitgestellt werden, wobei sich das Walzgut im stationären Betrieb der Gießwalzverbundanlage durchgehend von der Gießeinrichtung zu einer wenigstens ein Walzgerüst umfassenden Walzstraße erstreckt, mit der besagten Steuereinrichtung, wobei die Steuereinrichtung mit dem wenigstens einen Walzgerüst wirkverbunden ist. Hierdurch wird eine Vorrichtung bereitgestellt, mit welcher längsprofiliertes Walzgut während des Warmwalzens hergestellt werden kann.

Die Walzstraße kann ein Walzgerüst umfassen, welches einen Satz Arbeitswalzen aufweist, welche einen Durchmesser kleiner 800 Millimeter, insbesondere 200 Millimeter bis 600 Millimeter aufweisen, wobei das Walzgerüst derart ausgelegt und derart betrieben ist, dass ein Verhältnis einer Einlaufgeschwindigkeit des Walzgutes in Walzgerüst zu einer maximalen Anstellgeschwindigkeit der Arbeitswalzen des Walzgerüsts zur Dickenbeeinflussung des Walzgutes kleiner als 3500, insbesondere kleiner als 2000, insbesondere zwischen 200 und 1500, ist. Weist die Gießwalzverbundanlage eine Walzstraße mit mehr als einem Walzgerüst auf, so wird vorzugsweise für jedes Walzgerüst obiges Verhältnis eingehalten. Hierdurch ist eine Vorrichtung bereitgestellt, mittels welcher nahezu alle vom Kunden gewünschten Dickenprofile während des Warmwalzens realisierbar sind, da entsprechende Dickengradienten walzbar sind.

Von Vorteil ist ebenfalls, dass zusätzlich die Gießeinrichtung mit der Steuer- und/oder Regeleinrichtung wirkverbunden ist. Hierdurch wird es ermöglicht, den Dickenverlauf und damit die Last der einzelnen Aggregate zur Herstellung der gewünschten Soll-Dicke für einen Abschnitt in zweckmäßigerweise zwischen Gießeinrichtung und Walzstraße aufzuteilen. Über eine Walzgut- oder Bandverfolgung wird dann der gemäß der Vorgaben der Steuer- und/oder Regeleinrichtung gegossene Abschnitt zeit- und ortsrichtig durch die Walzstraße derart bearbeitet, dass der Abschnitt nach der Walzstraße möglichst die gewünschte Soll-Dicke aufweist. Hierdurch wird vermieden, dass bspw. einzelne Stellglieder der Walzstraße zur Herstellung des gewünschten Dickenverlaufs an ihre Grenzen laufen oder technologische Probleme, wie Planheitsfehler, aufgrund bspw. zu hoher Dickenabnahmen im Walzgerüst, auftreten.

Ebenfalls ist es vorteilhaft, dass die Gießeinrichtung als Zweirollengießeinrichtung oder als Umlaufbandgießeinrichtung ausgebildet ist. Die Vorteile ergeben sich gemäß obiger Ausführungen zum korrespondierenden Verfahrensanspruch.

Weitere Vorteile der Erfindung ergeben sich aus den Ausführungsbeispielen, welche anhand der nachfolgenden, schematischen Zeichnungen genauer erläutert werden. Es zeigen:
- FIG 1: eine schematische Darstellung einer Gießwalzverbundanlage mit einer Umlaufbandgießeinrichtung,
- FIG 2: eine schematische Darstellung einer Gießwalzverbundanlage mit einer vertikal gießenden Zweirollengießeinrichtung,
- FIG 3: eine schematische Darstellung einer Gießwalzverbundanlage mit einer horizontal gießenden Zweirollengießeinrichtung,
- FIG 4: ein Ablaufdiagramm zur schematischen Darstellung einer Ausführungsform des Verfahrens.

FIG 1 zeigt eine Gießwalzverbundanlage, umfassend eine Umlaufbandgießeinrichtung 1' bzw. eine "Direct Strip Casting"-Einrichtung, mit welcher flüssiges Metall M auf ein umlaufendes Gieß-Band vergossen wird. Hierbei verfestigt sich das Metall und es entsteht ein dünnes Metallband B als Walzgut, welches in der Gießwalzverbundanlage weiterverarbeitbar ist.

Die Gießwalzverbundanlage umfasst ferner eine Walzstraße 2. Die Walzstraße 2 kann ein Walzgerüst aufweisen oder auch mehrere Walzgerüste. Die Walzstraße 2 dient zur Warmumformung des Metallbands B. Insbesondere wird mittels dieser das Metallband B auf seine Enddicke gewalzt.

Das Metallband B erstreckt sich durchgehend von der Umlaufbandgießeinrichtung 1' bis zur Walzstraße 2. Durch das Metallband B sind in der Regel, d.h. im stationären Betrieb der Gießwalzverbundanlage, alle Aggregate der Gießwalzverbundanlage miteinander über das Metallband B gekoppelt.

Zwischen der Walzstraße 2 und der Umlaufbandgießeinrichtung 1' ist ein Bandspeicher S' angeordnet. Der Bandspeicher S' ist als ein Paar S-Rollen ausgebildet. Durch die Drehung des Rollenpaares um einen zwischen den Rollen liegenden Drehpunkt, lässt sich die Bandlänge, welche über die Rollen geführt wird, verändern. Hierdurch kann ein Bandspeichervolumen bereitgestellt werden.

In Massenflussrichtung der Walzstraße 2 nachgeordnet ist eine Dickenmesseinrichtung 3 und eine Planheitsmesseinrichtung 4 vorgesehen. Diese können beliebig ausgestaltet werden. Entsprechende Einrichtungen sind dem Fachmann hinreichend bekannt. Ggf. können diese auch in Massenflussrichtung vor der Walzstraße 2 angeordnet sein, so dass das wenigstens eine Walzgerüst der Walzstraße 2 in vorgesteuerter Weise betrieben werden kann, d.h. der vermessene Abschnitt, weiterhin als Bandabschnitt bezeichnet, durchläuft noch das Walzgerüst. Dadurch kann dieser Bandabschnitt noch in gewünschter Weise beeinflusst werden.

Die Planheitsmesseinrichtung 4 und die Dickenmesseinrichtung 3 sind mit einer Steuer- und/oder Regeleinrichtung 10 wirkverbunden, welche die Walzstraße 2 derart steuert bzw. regelt, dass der gewünschte Dickenverlauf in Längsrichtung des Metallbands B erzeugt wird.

Die erfassten Daten zur Planheit und zur Dicke werden der Steuer- und/oder Regeleinrichtung 10 zugeführt. Anhand dieser Daten sowie anhand des vorgegebenen Soll-Dickenverlaufs wird die Walzstraße 2 betrieben.

Die Steuer- und/oder Regeleinrichtung 10 wird mittels maschinenlesbaren Programmcodes 12 ertüchtigt, die Walzstraße 2 gemäß einer Ausführungsform des erfindungsgemäßen Verfahrens zu betreiben. Der maschinenlesbare Programmcode 12 wird bspw. mittels eines Speichermediums 11 auf der Steuer- und/oder Regeleinrichtung 10 hinterlegt. Ferner sind mittels der Steuer- und/oder Regeleinrichtung 10 zu walzende Soll-Dickenverläufe für das Metallband B vorgebbar.

Im Betrieb wird die Einlaufgeschwindigkeit V des Metallbands B in das Walzgerüst derart eingestellt, dass die Einlaufgeschwindigkeit des Metallbands B von 5 Meter/Sekunde für keines der von der Walzstraße 2 umfassten Walzgerüste überschritten wird. Dies kann durch eine entsprechende Einstellung der Gießgeschwindigkeit erreicht werden.
Ferner werden zur Herstellung der Dickenverläufe in Längsrichtung des Metallbands B Arbeitswalzen eingesetzt, welche einen Durchmesser D von 500 Millimetern aufweisen. Durch die verringerten Durchmesser D der Arbeitswalzen im Vergleich zu den üblicherweise genutzten Arbeitswalzen beim Warmwalzen - diese weisen häufig eine Durchmesser von etwa 1000mm auf -, können die Walzkräfte auf das Metallband B erhöht werden, wodurch höhere Dickenabnahmen erzielbar sind. Gleichzeitig können höhere Dickengradienten gewalzt werden. Ferner sind die Arbeitswalzen zur Dickenbeeinflussung mit einer Anstellgeschwindigkeit von maximal 4 Millimeter/Sekunde anstellbar.

Hierdurch wird ein beispielhaftes maximales Verhältnis von Einlaufgeschwindigkeit V zu Anstellgeschwindigkeit von 1250 erzielt, welches für eine Dickenprofilierung des Metallbands B in Längsrichtung sehr gut geeignet ist.

Aufgrund der Dickenprofilierung in Längsrichtung des Metallbands B kommt es in der Regel zu Schwankungen der Einlaufgeschwindigkeit V des Metallbands B in die Walzstraße bzw. in ein Walzgerüst. Diese Schwankungen werden mittels des Bandspeichers S' kompensiert, so dass möglichst ein konstanter Zug für das Metallband B während des flexiblen Warmwalzens realisiert wird.

FIG 2 zeigt eine Gießwalzverbundanlage, umfassend eine Zweirollengießanlage 1 zum vertikalen Vergießen von Flüssigmetall M. Ferner umfasst die Gießwalzanlage eine Walzstraße 2, in welcher das vergossene Metall auf seine Enddicke gewalzt wird. Analog zu FIG 1 kann die Walzstraße ein Walzgerüst oder mehrere Walzgerüste umfassen.

Das von der Zweirollengießmaschine 1 vergossene Metallband B bildet eine durch Schwerkraft bedingte Schlinge S aus und tritt dann in eine Walzstraße 2 ein, umfassend wenigstens ein Walzgerüst.

In Massenflussrichtung hinter der Walzstraße 2 bzw. dem Walzgerüst ist analog zu der unter FIG 1 beschriebenen Gießwalzverbundanlage eine Dickenmesseinrichtung zur Messung der Dicke des aus der Walzstraße 2 austretenden Metallbands B angeordnet.

Ferner ist ebenfalls in Massenflussrichtung hinter der Walzstraße 2 eine Planheitsmesseinrichtung 4 angeordnet. Die Dickenmesseinrichtung 3 und die Planheitsmesseinrichtung 4 sind mit einer Steuer- und/oder Regeleinrichtung 10 wirkverbunden, welcher die erfassten Daten zugeführt werden.

Die Steuer- und/oder Regeleinrichtung 10 ist gemäß den in FIG 1 gemachten Ausführungen ertüchtigt, eine Ausführungsform des erfindungsgemäßen Verfahrens zu veranlassen. Im vorliegenden Fall ist die Steuer- und/oder Regeleinrichtung 10 hierzu mit der Walzstraße 2 einerseits und mit der Gießeinrichtung 1 andererseits wirkverbunden.

Die Steuer- und/oder Regeleinrichtung 10 steuert die Einstellung des gewünschten Dickenverlaufs in Längsrichtung für das Metallband B übergreifend, d.h. die Steuer- und/oder Regeleinrichtung 10 veranlasst auf Grundlage des gewünschten Soll-Dickenverlaufs bereits ein Vergießen des Flüssigmetalls M mit entsprechendem Dickenprofil in Längsrichtung, so dass das Metallband B bereits bei Einlaufen in die Walzstraße 2 variierende Dicken in Längsrichtung aufweist. Dieses von der Gießeinrichtung 1 erzeugte Dickenvorprofil wird anschließend von dem wenigstens einen Walzgerüst der Walzstraße 2 derart überwalzt, dass das gewünschte Soll-Dickenprofil in Längsrichtung erhalten wird. Hierdurch kann die erforderliche Last für die gewünschte Dickenprofilierung zwischen den Aggregaten aufgeteilt werden, so dass die Walzstraße 2 beim Walzen des Längsprofils des Metallbands B nicht an anlagentechnische Grenzen heranläuft.

Ferner wird neben dem Dickenvorprofil die Gießgeschwindigkeit der Zweirollengießeinrichtung 1 derart gesteuert, dass das Verhältnis der Einlaufgeschwindigkeit V des Metallbands B in das Walzgerüst und die Anstellgeschwindigkeit der Arbeitswalzen zur Dickenbeeinflussung des Walzgerüsts kleiner als 2000 ist. Hierzu wird ein Walzgerüst verwendet, welches eine Anstellgeschwindigkeit von 3 Millimeter/Sekunde aufweist und eine Gießgeschwindigkeit von 2 Metern/Sekunde eingestellt. Hieraus ergibt sich ein Verhältnis von ca. 670, mit welchem es möglich ist, ohne an anlagentechnische Grenzen zu gelangen, gewünschte Dickenprofile in Längsrichtung in gewünschter Weise herzustellen. Besonders vorteilhaft kann dies mit Arbeitswalzen mit Durchmessern kleiner 800 Millimetern kombiniert werden.

FIG 3 zeigt eine Gießwalzverbundanlage, umfassend eine Zweirollengießanlage 1 zum horizontalen Vergießen von Flüssigmetall M. Im Gegensatz zu FIG 2 sind die Gießrollen hier derart angeordnet, dass das Metall horizontal vergossen werden kann und nicht vertikal. Ferner bildet sich bei der Anlage gemäß FIG 3, in der Regel keine Bandschlaufe des vergossenen Metalls aus, so dass - wie in FIG 1 - vorzugsweise eine Bandspeichereinrichtung zwischen Gießeinrichtung 1 und Walzstraße 2 vorgesehen wird.

Ein Grund, weshalb horizontal und nicht vertikal vergossen wird, liegt in der Zugfestigkeit des zu vergießenden Metalls. Während in einer Anlage gemäß FIG 2 es zu einer Ausbildung einer Schlinge kommt, deren Eigengewicht durch das Band getragen werden muss, kann diese Belastung des Bandes in einer Anlage gemäß FIG 3 vermieden werden. Diese ist daher in der Regel für das Vergießen derartiger Metall und Legierungen zu verwenden, deren Zugfestigkeit zu gering ist, um das Eigengewicht einer Schlinge, wie in FIG 2 gezeigt, zu tragen. Beispiele für derartige Metalle sind etwa Magnesium, Zink oder Aluminium.

Im Weiteren gelten die für FIG 2 gemachten Aussagen im Wesentlichen analog für FIG 3. Insbesondere liegen für die Walzstraße, die Planheitsmesseinrichtung oder die Dickenmesseinrichtung keine substantiellen Unterschiede zur Ausführungsform gemäß FIG 2 vor. Die Aussagen zu FIG 2 können für diese Teile ohne weiteres auf FIG 3 übertragen werden.

Insbesondere ist der Walzbetrieb in der Regel unabhängig davon, ob das Metall horizontal oder vertikal vergossen wird. Es ist lediglich auf die ggf. vorliegenden geänderten Gießgeschwindigkeiten, Materialfestigkeiten, usw. Rücksicht zu nehmen und der Walzbetrieb entsprechend anzupassen.

FIG 4 zeigt ein beispielhaftes Ablaufdiagramm für eine Ausführungsform des erfindungsgemäßen Verfahrens. Bei dem Ablaufdiagramm wird davon ausgegangen, dass sich die Gießwalzverbundanlage in einem stationären Betrieb befindet, wobei als Gießeinrichtung eine Zweirollengießeinrichtung gemäß FIG 2 verwendet wird.

In einem Verfahrensschritt 101 wird für das zu walzende Warmband ein Soll-Dickenverlauf in Längsrichtung des Metallbands B vorgegeben. Dieser gibt bspw. einen sich wiederholenden periodischen Dickenverlauf für das Metallband vor.

In einem Verfahrensschritt 102 wird eine anhand des vorgegebenen Dickenprofils aus Verfahrensschritt 101 Stellgrößen für die Gießeinrichtung und die Walzstraße ermittelt. Insbesondere wird ein von der Gießeinrichtung bereitzustellender Dickenverlauf ermittelt. Dieser weicht in der Regel von dem durch Walzstraße bereitzustellenden Dickenverlauf in Längsrichtung ab, da die Gießwalzen nur einen vergleichsweise ungenauen Dickenverlauf liefern können. Jedoch vereinfacht dieser Dickenverlauf die Bearbeitung des Metallbands B im Hinblick auf die Bereitstellung des Soll-Dickenverlaufs signifikant. Ferner wird für die Walzstraße ein Dickenverlauf ermittelt, welcher dazu führt, dass das Metallband B mit einem Ist-Dickenverlauf in Längsrichtung aus der Walzstraße austritt, der im Wesentlichen dem gewünschten Soll-Dickenverlauf in Längsrichtung des Metallbands B entspricht.

Die Gießwalzen der Gießeinrichtung werden derart mittels der Steuer- und/oder Regeleinrichtung gesteuert bzw. geregelt, dass der vorgegebene Dickenverlauf vor Eintritt in die Walzstraße vorliegt. Darüber hinaus wird die Gießeinrichtung mittels der Steuer- und/oder Regeleinrichtung in Abhängigkeit von der maximalen Anstellgeschwindigkeit des Walzgerüsts derart angesteuert, dass die Einlaufgeschwindigkeit in die Walzstraße unterhalb eines entsprechenden Schwellwerts liegt, bspw. 3 Meter/Sekunde. Hierdurch wird sichergestellt, dass das Verhältnis von Bandeinlaufgeschwindigkeit in das Walzgerüst und Anstellgeschwindigkeit der Arbeitswalzen zur Beeinflussung der Metallbanddicke derart ist, dass das gewünschte Dickenprofil auch herstellbar ist. Dies ist der Regel dann möglich, wenn das Verhältnis von Bandeinlaufgeschwindigkeit und Anstellgeschwindigkeit für jedes Walzgerüst der Walzstraße kleiner als 3500, insbesondere zwischen 200 und 1500, ist.

Für den Soll-Dickenverlauf wird eine Mehrzahl an Arbeitspunkten zur Verfügung gestellt, welche vom Walzgerüst für einen bestimmten Bandabschnitt durchfahren werden sollen. Diese Arbeitspunkte geben bspw. neben der Soll-Dicke eine Soll-Walzkraft und einen Soll-Walzspalt für das Walzgerüst vor. Diese Arbeitspunkte werden vorzugsweise mittels eines Prozessmodells ermittelt.

In einem Verfahrensschritt 103 wird der entsprechende Bandabschnitt gemäß des für die Gießeinrichtung vorgegebenen Dickenverlaufs gegossen.

Anschließend läuft der entsprechende Bandabschnitt in die Walzstraße ein und wird entsprechend des vorgegebenen Dickenverlaufs in einem Verfahrensschritt 104 derart gewalzt, dass der Bandabschnitt einen Ist-Dickenverlauf aufweist, der im Wesentlichen dem vorgesehenen Soll-Dickenverlauf für diesen Bandabschnitt entspricht.

Die Dicke des Metallbands B wird vorzugsweise geregelt, insbesondere unter Zuhilfenahme von erfassten Anstellpositionen für die Arbeitswalzen, erfasste Walzkräfte, erfasste Dicken und/oder erfasste Profile des Metallbands B.

Insbesondere wird in einem Verfahrensschritt 105 eine Dickenmessung sowie eine Planheitsmessung vorgenommen. Die aus der Messung erhaltenen Daten werden der Steuer- und/oder Regeleinrichtung zugeführt, welche anhand dieser Daten die Stellglieder des Walzgerüsts derart beeinflusst, dass die für nachfolgend gewalzte Bandabschnitte die Ist-Dicke der Soll-Dicke sowie die Ist-Planheit der Soll-Planheit weiter angenähert wird.

In einem Verfahrensschritt 106 wird abgefragt, ob das Verfahren abgebrochen werden soll. Falls nicht, wird das Verfahren solange ausgeführt, bis ein Abbruch erfolgen soll.

Ein derartiger Verfahrensablauf ist für alle Anlagentypen gemäß FIG 1 bis FIG 3 realisierbar, jedoch weder auf den Ablauf als solchen noch auf die Anlagentypen gemäß FIG 1 bis FIG 3 beschränkt.

Das Verfahren kann bei entsprechend geringen Walzgeschwindigkeiten auch für Gießwalzverbundanlagen eingesetzt werden, welche bspw. eine Kokille als Gießeinrichtung verwendet.

## Patentansprüche

1. Verfahren zum Herstellen von in seiner Längsrichtung dickenprofiliertem Metallband, mittels einer Gießwalzverbundanlage, umfassend eine Gießeinrichtung (1, 1') zum Vergießen von Metall zu Walzgut (B) und eine wenigstens ein Walzgerüst umfassende Walzstraße (2) zur Warmumformung des Walzgutes (B), wobei die Gießwalzverbundanlage derart betrieben wird, dass sich das Walzgut (B) zwischen der Gießeinrichtung (1, 1') und der Walzstraße (2) durchgehend erstreckt, wobei der Walzstraße (2) kontinuierlich Walzgut (B) zugeführt wird, wobei der Walzstraße (2) ein Soll-Dickenverlauf vorgegeben wird, gemäß welchem die Walzstraße (2) das Walzgut (B) walzt, wobei der Soll-Dickenverlauf wenigstens zwei unterschiedliche Soll-Dicken für unterschiedliche Abschnitte in Längsrichtung des dickenprofilierten Metallbands aufweist, und der Soll-Dickenverlauf derart ausgebildet ist, dass die erste und/oder die zweite Soll-Dicke wenigstens zweimal eingestellt wird, wobei die Gießwalzverbundanlage weiterhin derart betrieben wird, dass eine Einlaufgeschwindigkeit (V) des Walzgutes (B) in das Walzgerüst kleiner als 7 Meter/Sekunde eingestellt ist, **dadurch gekennzeichnet, dass** ein Vergießen des Metalls mit einem Dickenprofil in Längsrichtung erfolgt, so dass das Walzgut (B) bereits bei Einlaufen in die Walzstraße (2) variierende Dicken in Längsrichtung aufweist, wobei dieses von der Gießeinrichtung (1) erzeugte Dickenvorprofil anschließend von dem wenigstens einen Walzgerüst der Walzstraße (2) derart überwalzt wird, dass das Soll-Dickenprofil in Längsrichtung erhalten wird.

2. Verfahren nach Anspruch 1, wobei
zusätzlich zu den wenigstens zwei unterschiedlichen Soll-Dicken zugehörige Soll-Walzkräfte und/oder Soll-Walzspaltöffnungen vorgegeben werden.

3. Verfahren nach Anspruch 1 oder 2, wobei
der Dickenverlauf sich wiederholende, insbesondere sich periodisch wiederholende, Dickenänderungen in Längsrichtung des dickenprofilierten Metallbands umfasst.

4. Verfahren nach einem der vorhergehenden Ansprüche, wobei zwischen der Gießeinrichtung (1, 1') und der Walzstraße (2) ein Bandspeicher (S, S'), insbesondere eine Bandschlinge (S), vorhanden ist, mit welchem durch den vorgegebenen Dickenverlauf verursachte Massenflussschwankungen ausgeglichen werden.

5. Verfahren nach einem der vorhergehenden Ansprüche, wobei eine Einlaufgeschwindigkeit (V) des Walzgutes (B) in das Walzgerüst kleiner als 5 Meter/Sekunde, insbesondere zwischen 1 Meter/Sekunde und 4 Meter/Sekunde, eingestellt ist.

6. Verfahren nach einem der vorhergehenden Ansprüche, wobei der Walzstraße (2) in Massenflussrichtung eine Dickenmesseinrichtung (3) nachgeordnet ist, mittels welcher die gewalzte Dicke des dickenprofilierten Metallbands erfasst wird, wobei wenigstens ein Stellglied für die Walzstraße (2), insbesondere wenigstens eines Walzgerüsts, in Abhängigkeit von der erfassten Dicke und dem vorgegebenen Dickenverlauf des dickenprofilierten Metallbands eingestellt wird.

7. Verfahren nach einem der vorhergehenden Ansprüche, wobei der Walzstraße (2) in Massenflussrichtung eine Planheitsmesseinrichtung (4) nachgeordnet ist, mittels welcher die Planheit des dickenprofilierten Metallbands erfasst wird, wobei wenigstens ein Stellglied, insbesondere ein Biegezylinder, für die Walzstraße (2) in Abhängigkeit von der erfassten Planheit und eines vorgegebenen Dickenverlaufs eingestellt wird.

8. Verfahren nach einem der vorhergehenden Ansprüche, wobei der Dickenverlauf mit einer Walzstraße (2) eingestellt wird, welche ein Walzgerüst umfasst, welches einen Satz Arbeitswalzen aufweist, die einen Durchmesser (D) kleiner 800 Millimeter, insbesondere 200 Millimeter bis 600 Millimeter, aufweisen.

9. Verfahren nach Anspruch 8, wobei
die Einlaufgeschwindigkeit derart eingestellt und das Walzgerüst derart ausgelegt ist, dass ein Verhältnis einer Einlaufgeschwindigkeit (V) des Walzgutes (B) in das Walzgerüst zu einer maximalen Anstellgeschwindigkeit der Arbeitswalzen des Walzgerüsts zur Dickenbeeinflussung des Walzgutes (B) kleiner als 3500, insbesondere kleiner als 2000, insbesondere zwischen 200 und 1500, ist.

10. Verfahren nach einem der vorhergehenden Ansprüche, wobei als Gießeinrichtung (1, 1') eine Zweirollengießeinrichtung (1) oder eine Umlaufbandgießeinrichtung (1') verwendet wird.

11. Verfahren nach einem der Ansprüche 1 bis 10, wobei das in seiner Längsrichtung dickenprofilierte Metallband mit einer minimalen Soll-Dicke von 0,7 mm hergestellt wird.

## Claims

1. Method for producing metal strip which is thickness-profiled in its longitudinal direction, by means of a combined continuous casting and rolling system, comprising a casting device (1, 1') for casting metal to form rolling stock (B) and a roll train (2) comprising at least one roll stand for hot forming the rolling stock (B), wherein the combined continuous casting and rolling system is operated such that the rolling stock (B) extends continuously between the casting device (1, 1') and the roll train (2), wherein rolling stock (B) is continuously fed to the roll train (2), wherein a target thickness progression according to which the roll train (2) rolls the rolling stock (B) is predetermined for the roll train (2), wherein the target thickness progression has at least two different target thicknesses for different sections in the longitudinal direction of the thickness-profiled metal strip, and the target thickness progression is designed such that the first and/or the second target thickness is set at least twice, wherein the combined continuous casting and rolling system is further operated such that an infeed rate (V) of the rolling stock (B) into the roll stand is set to less than 7 metres per second, **characterised in that** casting of the metal takes place with a thickness profile in the longitudinal direction, such that the rolling stock (B) already has varying thicknesses in the longitudinal direction when it enters the roll train (2), wherein said thickness profile produced by the casting device (1) is then rolled over by the at least one roll stand of the roll train (2) such that the target thickness profile is obtained in the longitudinal direction.

2. Method according to claim 1, wherein
in addition to the at least two different target thicknesses, associated target roll forces and/or target roll gap openings are predetermined.

3. Method according to claim 1 or 2, wherein
the thickness progression comprises repeating, in particular recurring, changes in thickness in the longitudinal direction of the thickness-profiled metal strip.

4. Method according to one of the preceding claims, wherein
a strip accumulator (S, S'), in particular a loop of strip (S) with which mass flow fluctuations caused by the predetermined thickness progression are equalised, is provided between the casting device (1, 1') and the roll train (2).

5. Method according to one of the preceding claims, wherein an infeed rate (V) of the rolling stock (B) into the roll stand is set to less than 5 metres per second, in particular between 1 metre per second and 4 metres per second.

6. Method according to one of the preceding claims, wherein the roll train (2) is followed in the mass flow direction by a thickness measuring device (3), by means of which the rolled thickness of the thickness-profiled metal strip is detected, wherein at least one final control element for the roll train (2), in particular of at least one roll stand, is set as a function of the detected thickness and the predetermined thickness progression of the thickness-profiled metal strip.

7. Method according to one of the preceding claims, wherein the roll train (2) is followed in the mass flow direction by a flatness measuring device (4), by means of which the flatness of the thickness-profiled metal strip is detected, wherein at least one final control element, in particular a bending cylinder, for the roll train (2), is set as a function of the detected flatness and a predetermined thickness progression.

8. Method according to one of the preceding claims, wherein the thickness progression is set using a roll train (2) comprising a roll stand having a set of work rolls that have a diameter (D) of less than 800 millimetres, in particular 200 to 600 millimetres.

9. Method according to claim 8, wherein
the infeed rate is set and the roll stand designed such that a ratio of an infeed rate (V) of the rolling stock (B) into the roll stand to a maximum adjustment rate of the work rolls of the roll stand for influencing the thickness of the rolling stock (B) is less than 3500, in particular less than 2000, in particular between 200 and 1500.

10. Method according to one of the preceding claims, wherein a twin-roll casting machine (1) or a direct strip casting machine (1') is used as the casting device (1, 1').

11. Method according to one of claims 1 to 10, wherein the metal strip which is thickness-profiled in its longitudinal direction is produced with a minimum target thickness of 0.7 mm.

## Revendications

1. Procédé de production de feuillard métallique profilé en épaisseur dans sa direction longitudinale, au moyen d'une installation combinée de coulée continue, comprenant un dispositif (1, 1') de coulée pour couler du métal en du produit (B) à laminer et un train (2) de laminoir comprenant au moins une cage de laminoir pour transformer à chaud le produit (B) à laminer, dans lequel on fait fonctionner l'installation combinée de coulée continue, de manière à ce que le produit (B) à laminer s'étende en continue entre le dispositif (1, 1') de coulée et le train (2) de laminoir, du produit (B) à laminer étant envoyé en continu au train (2) de laminoir, dans lequel on prescrit une courbe d'épaisseur de consigne au train (2) de laminoir suivant laquelle le train (2) de laminoir lamine le produit (B) à laminer, dans laquelle la courbe d'épaisseur de consigne a au moins deux épaisseurs de consigne différentes pour des tronçons différents dans la direction longitudinale du feuillard métallique profilé en épaisseur et la courbe d'épaisseur de consigne est constituée de manière à régler au moins deux fois la première et/ou la deuxième épaisseur de consigne, l'installation combinée de coulée continue fonctionnant en outre, de manière à régler une vitesse (V) d'entrée du produit (B) à laminer dans la cage de laminoir à une valeur plus petite que 7 mètres/seconde, **caractérisé en ce qu'**il se produit une coulée du métal ayant un profil d'épaisseur dans la direction longitudinale, de manière à ce que le produit (B) à laminer ait déjà à l'entrée dans la cage (2) de laminoir, des épaisseurs variables dans la direction longitudinale, ce profil antérieur d'épaisseur produit par le dispositif (1) de coulée étant ensuite surlaminé par la au moins une cage de laminoir du train (2) de laminoir, de manière à obtenir le profil d'épaisseur de consigne dans la direction longitudinale.

2. Procédé suivant la revendication 1, dans lequel on prescrit en plus des forces de laminage de consigne et/ou des ouvertures de fente de laminage de consigne associées au au moins deux épaisseurs de consigne différentes.

3. Procédé suivant la revendication 1 ou 2, dans lequel la courbe d'épaisseur comprend des variations d'épaisseur se répétant, notamment se répétant périodiquement, dans la direction longitudinale du feuillard métallique profilé en épaisseur.

4. Procédé suivant l'une des revendications précédentes, dans lequel il y a entre, le dispositif (1, 1') et le train (2) de laminoir, un accumulateur (S, S') de feuillard, notamment une boucle (S) de feuillard, par lequel des fluctuations de flux massique provoquées par la courbe en épaisseur prescrite, sont compensées.

5. Procédé suivant l'une des revendications précédentes, dans lequel une vitesse (V) d'entrée du produit (B) à laminer dans la cage de laminoir est réglée à une valeur plus petite que 5 mètres/seconde, notamment entre 1 mètre/seconde et 4 mètres/seconde.

6. Procédé suivant l'une des revendications précédentes, dans lequel il est monté en aval du train (2) de laminoir dans le sens du flux massique, un dispositif (3) de mesure de l'épaisseur, au moyen duquel on détecte l'épaisseur laminée du feuillard métallique profilé en épaisseur, dans lequel au moins un organe de réglage du train (2) de laminoir, notamment d'au moins une cage de laminoir, est réglé en fonction de l'épaisseur détectée et de la courbe d'épaisseur prescrite du feuillard métallique profilé en épaisseur.

7. Procédé suivant l'une des revendications précédentes, dans lequel il est monté en aval du train (2) de laminoir dans le sens du flux massique, un dispositif (4) de mesure de la planéité, au moyen duquel on détecte la planéité du feuillard métallique profilé en épaisseur, au moins un organe de réglage, notamment un cylindre à cintrer du train (2) de laminoir, étant réglé en fonction de la planéité détectée et d'une courbe d'épaisseur prescrite.

8. Procédé suivant l'une des revendications précédentes, dans lequel on règle la courbe d'épaisseur par un train (2) de laminoir, qui comprend une cage de laminoir, laquelle a un jeu de cylindres de travail, qui ont un diamètre (D) plus petit que 800 millimètres, notamment de 200 millimètres à 600 millimètres.

9. Procédé suivant la revendication 8, dans lequel on règle la vitesse d'entrée et on conçoit la cage de laminoir, de manière à avoir un rapport d'une vitesse (V) d'entrée du produit (B) à laminer par la cage de laminoir à une vitesse de serrage maximum des cylindres de travail de la cage de laminoir pour influencer l'épaisseur du produit (B) à laminer plus petit que 3500, notamment plus petit que 2000, notamment compris entre 200 et 1500.

10. Procédé suivant l'une des revendications précédentes, dans lequel on utilise comme dispositif (1, 1') de coulée, un dispositif (1) de coulée à deux rouleaux ou un dispositif (1') de coulée à circulation.

11. Procédé suivant l'une des revendications 1 à 10, dans lequel on produit du feuillard métallique profilé en épaisseur dans sa direction longitudinale à une épaisseur de consigne minimum de 0,7 mm.
